# EUROPÄISCHE PATENTANMELDUNG

(11) **EP 3 395 475 A1**
(43) Veröffentlichungstag der Anmeldung: **31.10.2018**
(21) Anmeldenummer: 17168173.7
(22) Anmeldetag: 26.04.2017
(51) Int. Cl.: B22F 1/00, B22F 3/11, B22F 3/26, B22F 5/00, C22C 33/02

(54) **PULVERMETALLURGISCH HERGESTELLTES BAUTEIL**

(71) Anmelder: Bleistahl-Produktions GmbH & Co KG., 58300 Wetter (DE)
(72) Erfinder: RYNIO, Christopher, 45481 Mülheim an der Ruhr (DE); HÜNSCHE, Ingwar, 58300 Wetter / Ruhr (DE); KÖHLER, Ekkehard, 58300 Wetter / Ruhr (DE)
(74) Vertreter: Thiel, Christian

(57) **Zusammenfassung**

Die Erfindung betrifft ein pulvermetallurgisch hergestelltes Bauteil, das im Betrieb tribologischer Beanspruchung ausgesetzt ist, insbesondere Ventilführung oder Ventilsitzring, mit einer Matrix, die einen Festschmierstoff enthält, wobei der Festschmierstoff einen Schmelzpunkt aufweist, der kleiner oder gleich der Sintertemperatur der Matrix ist und in Poren der Matrix des Bauteils infiltriert ist.

## Beschreibung

Die Erfindung betrifft ein pulvermetallurgisch hergestelltes Bauteil, das im Betrieb tribologischen Beanspruchungen ausgesetzt ist, mit einer Matrix und einem in der Matrix enthaltenen Festschmierstoff. Vorzugsweise handelt es sich bei solchen Sinterbauteilen um Ventilsitzringe, aber auch um Ventilführungen.

Im Verbrennungsmotor ist die Hauptaufgabe eines Ventilsitzrings - zusammen mit dem zugehörigen Ventil - die sichere Abdichtung des Brennraums. Diese Abdichtung muss auch nach vielen Millionen Lastzyklen erhalten bleiben. Aus diesem Grund muss der Verschleiß im tribologischen System Ventilsitzring/Ventil möglichst gering gehalten werden.

Ventilsitzringe werden heute in der Regel pulvermetallurgisch gefertigt, da dies zum einen eine endkonturnahe Fertigung erlaubt und zum anderen die gezielte Beeinflussung der Eigenschaften des Ventilsitzringes durch Zumischen von Komponenten. Diese Komponenten werden dem Pulver des Basismetalls oder der Basislegierung, welche die Matrix bilden, zugemischt und mit dieser in einem Sinterprozess verbunden. Zur Erhöhung der Verschleißbeständigkeit werden bspw. Hartphasen (intermetallische oder keramische Phasen) eingebracht. Diese Hartphasen können jedoch dazu führen, dass das Ventil aufgrund höherer abrasiver Beanspruchung schneller verschleißt. Um den Gesamtverschleiß des Systems Ventilsitzring/Ventil zu senken, werden deshalb auch Festschmierstoffe zugemischt, bspw. MnS, MoS₂, CaF₂, BN (hexagonal) oder WS₂. Durch das Sintern entsteht ein Verbundwerkstoff aus Metallmatrix, Hartphasen und Festschmierstoff. Auf diesem Wege lassen sich aber selten mehr als etwa 2 Gew.-% Festschmierstoff hinzulegieren, ohne dass die mechanischen Eigenschaften darunter leiden, sodass der Einfluss auf das Verschleißverhalten des Bauteils als begrenzt einzustufen ist.

Wie alle Sinterkörper, weisen auch pulvermetallurgisch hergestellte Ventilsitzringe - wie auch Ventilführungen - Poren auf. Bekannt ist es, diese Poren im metallischen Sinterkörper mit Kupfer zu infiltrieren, um die Festigkeit und die Wärmeleitfähigkeit des Werkstoffes zu erhöhen.

Aufgabe der Erfindung ist es, die Verschleißbeständigkeit von pulvermetallurgisch hergestellten Ventilsitzringen, insbesondere solchen mit integrierten Hartphasen aber auch von anderen pulvermetallurgisch hergestellten Sinterbauteilen für tribologische Systeme, die thermischen Beanspruchen ausgesetzt sind, etwa Ventilführungen, weiter zu verbessern.

Diese Aufgabe wird mit pulvermetallurgisch hergestellten Bauteilen der eingangs beschriebenen Art gelöst, bei denen der Festschmierstoff einen Schmelzpunkt aufweist, der ≤ der Sintertemperatur der Matrix ist und in Poren der Matrix des Bauteils infiltriert ist.

Im Folgenden wird die Erfindung anhand von pulvermetallurgisch hergestellten Ventilsitzringen beschrieben. Es sei ausdrücklich festgehalten, dass entsprechend auch mit anderen tribologisch beanspruchten Bauteilen verfahren werden kann, etwa mit Ventilführungen.

Die pulvermetallurgisch hergestellten Ventilsitzringe, gemäß der Erfindung beinhalten eine übliche Metallmatrix, bspw. eine niedrig legierte Eisenbasislegierung mit einem geringen Kohlenstoffgehalt. In diese Matrix können übliche Zuschläge eingesintert sein, bspw. hartphasenhaltige Metallpulver mit intermetallischen oder keramischen Phasen und/oder Pulver auf Schnellstahlbasis, wie noch nachstehend beschrieben, Kupferpulver zur Erhöhung der Wärmeleitfähigkeit und Festschmierstoffe, wie sie vorstehend schon geschrieben wurden. Diese Matrix weißt ein Porenvolumen auf, das für die Infiltration zur Verfügung steht und bspw. in herkömmlicher Weise mit Kupfer gefüllt werden kann und erfindungsgemäß mit einem Festschmierstoff.

Erfindungsgemäß wird zumindest ein Teil des Festschmierstoffes des erfindungsgemäßen Sinterbauteils in die Poren der Matrix des Bauteils infiltriert. Dazu ist es erforderlich, dass der Festschmierstoff aufschmilzt und in die Poren einziehen kann. Das bedeutet, dass bei der Sintertemperatur des Bauteils der Festschmierstoff in einem fließfähigen Zustand vorliegen muss. Der Festschmierstoff muss eine Schmelztemperatur haben, die gleich oder geringer ist als die Sintertemperatur des Bauteils.

Vorzugsweise liegt der Schmelzpunkt des Festschmierstoffes im Bereich von > 300 bis 1.600°C, insbesondere 450 bis 1.300°C. Dabei ist eine enge Abstimmung von Sintertemperatur und Schmelztemperatur sinnvoll, d.h der Schmelzpunkt des Festschmierstoffes sollte in der Nähe der Sintertemperatur des Bauteils liegen. Bei einem Festschmierstoff mit sehr viel niedrigerem Schmelzpunkt als die Sintertemperatur kann es sinnvoll sein, die Infiltrierung in einem gesonderten Schritt im fertiggesinterten Bauteil durch erneutes Aufheizen vorzunehmen.

Erfindungsgemäß wird unter Festschmierstoff ein solcher auf mineralischer Basis verstanden, wobei mineralisch bedeutet, dass es sich um ein Metallsalz oder Metalloxid handelt. Insbesondere bei Bauteilen, die mit Schmierstoffen auf Kohlenwasserstoffbasis in Kontakt kommen, kommen solche Salze und Oxide in Frage, die neben guten Schmiereigenschaften auch eine gewisse Affinität zu Kohlenwasserstoffen aufweisen, also damit kompatibel sind. Dies ist insbesondere bei einigen Verbindungen der Alkali- und Erdalkalimetalle der Fall, bspw. bei deren Oxiden, Fluoriden und Chloriden. Insbesondere sind die Fluoride und Chloride von Alkali- und Erdalkalimetallen bevorzugt.

Zweckmäßigerweise besteht der Festschmierstoff aus zwei oder mehr der oben genannten Salze der Alkalimetalle und/oder Erdalkalimetalle. Von diesem wiederrum sind die Salze von Lithium, Natrium, Kalium, Magnesium, Calcium, Barium und Strontium bevorzugt, die von Lithium, Calcium und Barium besonders bevorzugt.

Gemäß einer vorteilhaften Variante werden Mischungen aus Salzen eingesetzt, die ein Eutektikum ausbilden. Eutektika haben eine definierte Zusammensetzung und bilden einen homogen Schmelzfluss, der nicht durch mineralische Bestandteile gestört wird. Zudem haben Eutektika zumeist niedrigere Schmelzpunkte als die daran beteiligten reinen Salze, die häufig von ihren Schmelzpunkten über dem erfindungsgemäß zuträglichen Wert liegen. Als besonders geeignet haben sich die eutektischen Gemische von LiF und CaF₂, CaF₂ und MgF₂ sowie CaF₂ und BaF₂ erwiesen, wobei für Ventilsitzringe mit einer Sintertemperatur von ca. 1100° C insbesondere das eutektische Gemisch aus CaF₂ und BaF₂ mit 38 Gew.-% CaF₂ in Frage kommt. Das eutektische Gemisch aus LiF und CaF₂ hat mit 20,6% LiF einen Schmelzpunkt bei etwa 770 °C, das aus MgF₂ und CaF₂ mit 50,4 Gew.-% MgF₂ bei 974 °C und das aus CaF₂ und BaF₂ von 1050 °C. Das Phasendiagramm des Systems CaF₂/BaF₂ ist in Fig.1 wiedergegeben.

Erfindungsgemäß ist es möglich, dass Porenskelett eines pulvermetallurgischen Sinterkörpers nahezu vollständig mit einem Hochtemperatur-Festschmierstoff zu infiltrieren. Für die Fertigung von Ventilsitzringen aus einer Eisenbasislegierung mit einer Hartphase, gegebenenfalls einem eingesinterten Festschmierstoff und gegebenenfalls eingesintertem Kupferpulver besteht der infiltrierte Festschmierstoff insbesondere aus CaF₂/BaF₂ im Verhältnis von 38 zu 62 Gew.-%. Das Fluoridgemisch schmilzt bei konventionellen Sintertemperaturen im Bereich von 1100 bis 1150° C vollständig auf und infiltriert das Porenskelett und verteilt sich darin unter dem Einfluss der Kapillarkräfte.

Erfindungsgemäß bevorzugt sind Bauteile aus einer Eisenbasislegierung als Matrix, die ggf. mit einer oder mehreren Hartphasen und/oder mit Kupfer versetzt sein können, mit einer Dichte von 75 bis 90%, insbesondere 80 bis 85% der theoretischen Dichte. Das verbleibende Porenvolumen ist im Wesentlichen mit infiltriertem Festschmierstoff gefüllt.

Die Erfindung betrifft weiterhin ein Verfahren zur Herstellung von tribologisch beanspruchten Sinterbauteilen, wie sie vorstehend beschrieben sind. Dieses Verfahren beinhaltet die nachfolgenden Schritte:
- A1: Bereitstellen einer Pulvermischung für die Matrix des Sinterbauteils;
- A2: Verpressen der Pulvermischung aus A1 zu einem Pressling;
- B1: Bereitstellen von Pulver für den Festschmierstoff;
- B2: Verpressen des Pulvers aus B1 zu einem Pressling;
- C1: Sintern des Presslings aus A2 in Gegenwart von, vorzugsweise in Kontakt mit dem Pressling aus B2, oder alternativ
- C2: Sintern des Pressling aus A2 in einem ersten Schritt bei einer ersten Temperatur T1 und
- C3: Infiltrieren des Sinterkörpers aus C2 in Gegenwart von, vorzugsweise in Kontakt mit dem Presskörper aus B2 in einem zweiten Schritt bei einer Temperatur T2 unterhalb der Temperatur T1.

Im Prinzip wird bei der Infiltration des Festschmierstoffes vorgegangen, wie bei der Infiltration von Kupfer zur Erhöhung der Wärmeleitfähigkeit. Der Festschmierstoff verflüssigt sich bei der Sintertemperatur und wird über die Kapillarwirkung in das Porensystem des sinternden oder gesinterten Presslings eingezogen. In dem Sinterkörper entsteht eine homogene Verteilung von Festschmierstoff, der dann im Betrieb unter thermischer Beanspruchung für Schmierzwecke zur Verfügung steht.

Pulver des Festschmierstoffes sollte für den Schritt B1 in einer mittleren Korngröße von ≤ 100 µm, vorzugsweise ≤ 50 µm und insbesondere ≤ 30 µm vorliegen. In diesem Fall reicht der Kontakt zwischen den einzelnen Körnern zur Bildung eines eutektischen Gemisches zum Aufschmelzen ohne weiteres aus. Zur Verbesserung der Verpressbarkeit ist es zweckmäßig, insbesondere bei kleinen Korngrößen, Pulver vor dem Verpressen zu Agglomerieren, beispielsweise durch Sprühagglomeration.

Der Presskörper der Matrix hat vor dem Sintern zweckmäßigerweise eine Dichte von ≤ 7,2 g/cm³ und insbesondere von 6,5 bis 6,95 g/cm³. Bei Presskörpern mit einer Matrix aus Eisenbasis und darin dispergierten Hartphasen bedeutet dies ein hinreichendes Porenvolumen, um Festschmierstoff in einer Größenordnung von 5 bis mehr als 15 Gew.-% bezogen auf das fertige Sinterbauteil aufzunehmen.

Die Erfindung betrifft schließlich die Verwendung von Presslingen aus eutektischen Gemischen von Alkali- mit Erdalkalifluoriden und von Erdalkalifluoriden zur Infiltration von Sinterkörpern mit Festschmierstoffen. Insbesondere ist hier die Verwendung von eutektischen Mischungen zweier Fluoride bevorzugt und besonders die Verwendung des eutektischen Gemisches aus CaF₂ und BaF₂.

Um die Wirksamkeit der Fluoridinfiltration im Bezug auf die Verbesserung des Hochtemperaturverschleißverhaltens von Ventilsitzringenwerkstoffen nachzuweisen, wurden tribologische Untersuchungen mit Hilfe eines Tribometers vom Typ SRV4 der Firma Optimol Instruments GmbH durchgeführt. Hier wurden Stifte aus zwei verschiedenen Materialien gegen eine Scheibe aus dem typischen Ventilwerkstoff 1.4882 gerieben (Frequenz: 10 Hz, Dauer: 2h, Temperatur: 500 °C, Last: 100 N, Schwingweite: 2 mm). Bei dem Material 1 handelt es sich um einen typischen Ventilsitzringwerkstoff, welcher einen eingesinterten Schmierstoff auf Basis eines Schwermetallsulfids enthält und mit Kupfer infiltriert wurde. Material 2 besaß die gleiche Basis, wurde jedoch statt mit Kupfer mit einem Gemisch aus 62 Gew.-% BaF₂ und 38 Gew.-% CaF₂ infiltriert. Figur 2 zeigt die Ergebnisse aus den Verschleißversuchen. Es wird deutlich, dass der mit Fluorid infiltrierte Werkstoff nur ca. halb so viel Verschleiß zeigt, wie der mit Kupfer infiltrierte Werkstoff. Die chemische Zusammensetzung von Material 2 ist in Tabelle 1 wiedergegeben. Die des Materials 1 zum Vergleich in Tabelle 2.

Neben der deutlichen Verbesserung des Verschleißverhaltens lässt sich erfindungsgemäß eine signifikante Kostenreduktion bei der Herstellung von Ventilsitzringen erzielen. Darüber hinaus lässt sich auch eine Verbesserung der Verarbeitbarkeit erwarten, da Fluoride, bspw. CaF₂, eine oft verwandte Beimischung zur Verbesserung der Bearbeitbarkeit darstellen.

Es versteht sich, dass die Ventilsitzringe und ggf. auch andere Sinterbauteile im Übrigen eine übliche Zusammensetzung haben können. Neben der Beimischung einer oder mehrerer Hartphasen können sonstige Zuschläge beigemischt werden, wie Festschmierstoffe die zur Verbesserung der Verarbeitbarkeit eingesintert werden, Kupferpulver, das eingesintert wird, um die Wärmeleitfähigkeit zu erhöhen, Fließmittel wie Aerosil, und Wachszumischungen zur Verbesserung der Verpressbarkeit vor dem Sintern.

## Patentansprüche

1. Pulvermetallurgisch hergestelltes Bauteil, das im Betrieb tribologischer Beanspruchung ausgesetzt ist, insbesondere Ventilführung oder Ventilsitzring, mit einer Matrix, die einen Festschmierstoff enthält, **dadurch gekennzeichnet, dass** der Festschmierstoff einen Schmelzpunkt aufweist, der ≤ der Sintertemperatur der Matrix ist und in Poren der Matrix des Bauteils infiltriert ist.

2. Bauteil nach Anspruch 1, **dadurch gekennzeichnet, dass** der Festschmierstoff einen Schmelzpunkt im Bereich von > 300 bis 1.600°C, insbesondere 450 bis 1.300°C aufweist.

3. Bauteil nach Anspruch 1 oder 2, **dadurch gekennzeichnet, dass** der Festschmierstoff wenigstens ein Salz eines Alkali- oder Erdalkalimetalls ist.

4. Bauteil nach Anspruch 3, **dadurch gekennzeichnet, dass** das Salz ein Fluorid oder Chlorid ist.

5. Bauteil nach einem der Ansprüche 3 oder 4, **dadurch gekennzeichnet, dass** der Festschmierstoff zwei oder mehr Salze von Alkali- und/ oder Erdallkalimetallen aufweist.

6. Bauteil nach einem der Ansprüche 3 bis 5, **dadurch gekennzeichnet, dass** der Festschmierstoff Salze von Li, Na, K, Mg, Ca, Ba, und/oder Sr enthält.

7. Bauteil nach Anspruch 6, **dadurch gekennzeichnet, dass** es wenigstens zwei Salze, ausgewählt aus Li-, Mg-, Ca- und Ba-Salzen enthält.

8. Bauteil nach einem der Ansprüche 3 bis 7, **dadurch gekennzeichnet, dass** der Festschmierstoff aus dem eutektischen Gemisch zweier Salze besteht.

9. Bauteil nach einem der vorstehenden Ansprüche, **dadurch gekennzeichnet, dass** der Festschmierstoff eine Mischung aus LiF/CaF₂, CaF₂/MgF₂ oder CaF₂/BaF₂ enthält.

10. Verfahren zur Herstellung des tribologischen Bauteils nach einem der Ansprüche 1 bis 9 mit den Schritten:
A1 Bereitstellen der Pulvermischung für die Matrix des Sinterbauteils;
A2 Verpressen der Pulvermischung aus A1 zu einem Pressling;
B1 Bereitstellen von Pulver für den Festschmierstoff;
B2 Verpressen des Pulvers aus B1 zu einem Pressling;
C1 Sintern des Presslings aus A2 in Gegenwart, vorzugsweise in Kontakt mit dem Pressling aus B2 oder alternativ
C2 Sintern des Presslings aus A2 in einem ersten Schritt bei einer ersten Temperatur T1 und
C3 Infiltrieren des Sinterkörpers aus C2 in Gegenwart, vorzugsweise in Kontakt mit dem Presskörper aus B2 in einem zweiten Schritt bei einer zweiten Temperatur T2, die kleiner ist als T1.

11. Verfahren nach Anspruch 10, **dadurch gekennzeichnet, dass** das Pulver für den Pressling aus Festschmierstoff eine mittlere Korngröße ≤ 100 µm, und vorzugsweise ≤ 30 µm aufweist.

12. Verfahren nach Anspruch 10 oder 11, **dadurch gekennzeichnet, dass** die Pulvermischung für die Matrix des Sinterbauteils zu einer Dichte ≤ 7,2 g/cm³, vorzugsweise 6,5 bis 6,95 g/cm³ verpresst wird.

13. Verwendung von Presslingen aus eutektischen Gemischen von Alkali- mit Erdalkalifluoriden und Erdalkalifluoriden untereinander zur Infiltration von Sinterkörpern mit Festschmierstoffen.

14. Verwendung nach Anspruch 13, **dadurch gekennzeichnet dass** die eutektischen Gemische von Alkalifluoriden mit Erdalkalifluoriden oder zweier Erdalkalifluoride als Festschmierstoffe verwandt werden.

15. Verwendung nach Anspruch 14 von Calciumfluorid und Bariumfluorid in einem Gewichtsverhältnis von 38 zu 62 als Infiltrat.
